# EUROPÄISCHE PATENTANMELDUNG

(11) **EP 0 549 087 A1**
(43) Veröffentlichungstag der Anmeldung: **30.06.1993**
(21) Anmeldenummer: 92250356.0
(22) Anmeldetag: 08.12.1992
(51) Int. Cl.: H01H 1/02, H01H 11/04, C25D 15/00

(54) **Elektrischer Kontakt und Verfahren zum Herstellen eines elektrischen Kontaktes**

(30) Priorität: 20.12.1991 DE 4142857
(71) Anmelder: SIEMENS AKTIENGESELLSCHAFT, D-80333 München (DE)
(72) Erfinder: Beyer, Wolfgang, Dipl.-Ing., W-1000 Berlin 19 (DE); Heppner, Klaus-Dieter, W-1000 Berlin 28 (DE)

(57) **Zusammenfassung**

Auf einem Kontaktträger wird eine Kontaktschicht aus einem Edelmetall-Metalloxid-Verbundwerkstoff durch elektro-chemische Abscheidung aus einem Elektrolyten gebildet. Dazu enthält der Elektrolyt das Edelmetall in zumindest teilweise dissoziierter Form und eine Suspension von Kadmiumoxid-, Zinnoxid-, Zinkoxid- und/oder Nickeloxid-Teilchen.

## Beschreibung

Die Erfindung betrifft einen elektrischen Kontakt mit einer auf einem Kontaktträger ausgebildeten Edelmetall-Kontaktschicht und ein verfahren zum Herstellen eines elektrischen Kontaktes, bei dem auf einen Kontaktträger eine Edelmetall-Kontaktschicht aufgebracht wird.

Elektrische Kontakte finden in elektrischen Geräten und Schaltgeräten, wie z. B. in Lichtschaltern, Schutzschaltern oder Relais, vielfältige Anwendung und sind weit verbreitet. An die an den Schaltvorgängen beteiligten Bestandteile eines elektrischen Kontaktes, d. h. insbesondere an die Kontaktschicht, werden hinsichtlich elektrischer Leitfähigkeit, Abnutzungsfestigkeit, Undeformierbarkeit und Widerstandsfähigkeit gegen Verschweißen (geringe Verschweißneigung), insbesondere bei Temperatureinwirkungen, hohe Anforderungen gestellt. Es hat sich gezeigt, daß diese die Werkstoffwahl oft gegensätzlich bestimmenden Anforderungen besonders zufriedenstellend von Edelmetall-Metalloxid-Verbundwerkstoffen erfüllt werden können. Die Verwendung derartiger Verbundwerkstoffe und ihre Erzeugung mittels pulvermetallurgischer Fertigungsverfahren, insbesondere Sinterverfahren, ist seit längerem z. B. aus "Technologie der metallurgischen Industrie", G. Damerow und W. Leudert, VEB Verlag Technik Berlin, 1968, S. 317 und 318 bekannt.

Die bekannten Sinterverfahren für derartige Verbundwerkstoffe sind verhältnismäßig aufwendig und können insbesondere bei höheren Oxidgehalten nur bedingt verformbare und plattierbare Verbundwerkstoffe erzeugen. Das nur periphere Verbacken der Edelmetall/Metalloxid-Teilchen beim Sintern setzt hinsichtlich der zulässigen Stromdichten vergleichsweise niedrige Grenzen. Ein weiteres Problem besteht in der Verbindung einer aus einem pulvermetallurgisch hergestellten Verbundwerkstoff bestehenden Kontaktschicht mit dem Kontaktträger; die Verbindung ist z. B. mittels Hartlöten nur mit verhältnismäßig aufwendigen Sonderfügeverfahren - z. B. über eine angesinterte Silber-Zwischenschicht -herstellbar.

Die Aufgabe der vorliegenden Erfindung besteht daher in der Schaffung eines wirtschaftlich herstellbaren elektrischen Kontaktes, der besonders verschweißneigungsarm ist (d. h. eine hohe Widerstandsfähigkeit gegen Verschweißen besitzt).

Diese Aufgabe wird erfindungsgemäß durch einen elektrischen Kontakt mit einer auf einem Kontaktträger durch elektro-chemische Abscheidung gebildeten Edelmetall-Kontaktschicht gelöst, wobei zur Verminderung der Verschweißneigung in der Edelmetall-Matrix Teilchen aus Kadmiumoxid, Zinnoxid, Zinkoxid und/oder Nickeloxid eingelagert sind. Durch die unmittelbare Abscheidung des Edelmetalls zusammen mit den Metalloxid-Teilchen entsteht auf dem Kontaktträger eine homogene Kontaktschicht, in der die Oxid-Teilchen fest und formschlüssig eingebunden sind. Im Gegensatz zu den bekannten Sintermaterialien sind also die Metalloxid-Teilchen eng von der Edelmetall-Matrix umschlossen, so daß eine sehr dichte Kontaktschicht mit hohen zulässigen Stromdichten vorliegt. Die Kontaktschicht kann unmittelbar auf dem Kontaktträger abgeschieden sein, so daß auf eine aufwendige Erzeugung von Zwischenschichten verzichtet werden kann. Der erfindungsgemäße elektrische Kontakt ist vergleichsweise einfach herstellbar und zeichnet sich durch eine überraschend geringe Verschweißneigung und ein die Löschung von Lichtbögen begünstigendes Verhalten aus.

Das erfindungsgemäße Verfahren zum Herstellen eines verschweißungsarmen elektrischen Kontaktes mit einer auf einen Kontaktträger aufgebrachten Edelmetall-Kontaktschicht sieht vor, daß Kadmiumoxid-, Zinnoxid-, Zinkoxid- und/oder Nickeloxid-Teilchen in einem ein Edelmetall in zumindest teilweise dissoziierter Form enthaltenden Elektrolyten suspendiert werden und daß auf dem Kontaktträger durch elektro-chemische Abscheidung aus dem Elektrolyten die Edelmetall-Kontaktschicht gebildet wird, in deren Matrix zur Verminderung der Verschweißneigung die Kadmiumoxid-, Zinnoxid-, Zinkoxid und/oder Nickeloxid-Teilchen bei Abscheidungsvorgang eingelagert werden.

Die für sich beispielsweise aus "Römpps Chemie-Lexikon", Stuttgart 1981, S. 1093 ff. bekannte elektro-chemische Abscheidung ist verfahrenstechnisch verhältnismäßig einfach zu handhaben und zuverlässig zu steuern. Ein wesentlicher Vorteil des erfindungsgemäßen Verfahrens besteht darin, daß das in Form einer Suspension vorliegende Kadmium-, Zinn-, Zink- und/oder Nickeloxid zusammen mit dem zumindest teilweise in elektrolytisch dissoziierter Form in dem Elektrolyten enthaltenen Edelmetall auf dem Kontaktträger abgeschieden wird. Damit wird in prozeßtechnisch einfacher Weise eine Kontaktschicht aus einem Edelmetall-Metalloxid-Verbundwerkstoff (Dispersionsschicht mit in einer Edelmetall-Matrix enthaltenen Metalloxid-Teilchen) auf dem Kontaktträger direkt aus der vorzugsweise wäßrigen Elektrolytlösung gebildet, ohne daß es eines zusätzlichen Fertigungsschritts zur elektrisch leitenden Verbindung der Kontaktschicht mit dem Kontaktträger bedarf.

Qualitativ besonders hochwertige elektrische Kontakte lassen sich gemäß einer vorteilhaften Weiterbildung der Erfindung dadurch herstellen, daß als Edelmetall Silber verwendet wird.

Gemäß einer vorteilhaften Ausgestaltung des erfindungsgemäßen Verfahrens werden Kontakte mit besonders guten Kontakteigenschaften dadurch erzeugt, daß die Abscheidung so gesteuert wird, daß eine Kontaktschicht von 0,01 bis 1 mm Schichtdicke mit einem Gehalt von 4 bis 15 Gewichtsprozent Metalloxid gebildet wird. Vorzugsweise wird eine Oxidteilchen-Konzentration von 10 bis 300 g/l Elektrolyt verwendet. Besonders geeignet sind Abscheideströme zwischen 1 und 100 A.

Zur Durchführung des erfindungsgemäßen Verfahrens wird vorzugsweise eine wäßrige Lösung von Kalium-Silberzyanid angesetzt. Das Kalium-Silberzyanid dissoziiert nach Gleichung (1) zu

$\text{K [Ag(CN)₂] <----> K⁺ +[Ag(CN)₂]⁻ (1)}$

und weiter nach Gleichung (2) zu

$\text{K⁺+[Ag(CN)₂]⁻ <-----> K⁺ + Ag⁺ + 2CN⁻ (2)}$

derart, daß der wäßrige Elektrolyt Silber in ionisierter, dissoziierter Form enthält. In diese Lösung wird (vorzugsweise mit einer Korngröße von ca. 5 µm pulverisiert) Kadmiumoxid, Zinnoxid, Zinkoxid oder Nickeloxid allein oder in Kombination mit einem oder mehreren der anderen Oxide zur Bildung einer Suspension eingerührt und z. B. durch Bewegung des Elektrolyten in der Schwebe gehalten. Die Oxidkonzentration beträgt bevorzugt 10 bis 300 g/l Elektrolyt. Anschließend wird der vorzugsweise mit einer Vielzahl weiterer Kontaktträger in einem Gestell angeordnete Kontaktträger in Kontakt mit dem Elektrolyten gebracht. Durch eine - für sich beispielsweise in "Römpps Chemie Lexikon" aaO beschriebene - elektro-chemische Abscheidung mit Abscheideströmen von 1 bis 100 A wird aus dem Elektrolyten gleichzeitig sowohl beispielsweise das Zinnoxid und das Silber unter Bildung einer Silber-Zinnoxid-Dispersion als Kontaktschicht auf dem Kontaktträger kathodisch abgeschieden. Dabei wird die Abscheidung so gesteuert, daß die Kontaktschicht eine Dicke von 0,01 bis 1 mm bei einem Gehalt von 4 bis 15 Gewichtsprozent Zinnoxid aufweist.

Die so gebildete Kontaktschicht wird direkt aus der wäßrigen Elektrolyt-Lösung in gewünschter Zusammensetzung auf dem Kontaktträger haftfest und in beliebiger Dicke und Konfiguration aufgebracht, ohne daß für die Verbindung zwischen der Kontaktschicht und dem Kontaktträger ein zusätzliches Fügeverfahren erforderlich ist. Die Kontaktschicht erlaubt bei höchster Sicherheit gegen Verschweißen (aufgrund der eingebundenen Oxid-Teilchen) hohe Lastströme aufgrund der im Vergleich zu Sinterwerkstoffen hochverdichteten Edelmetall-Struktur.

Besonders schnell kann eine Beschichtung des Kontakträgers im sogenannten (z. B. in der DE-OS 25 51 988 beschriebenen) Jet-Plating-Verfahren in Durchlaufanlagen erfolgen, bei dem z. B. eine gleichzeitig als Anode ausgestaltete Düse zum Aufspritzen des Elektrolyten auf den Kontaktträger dient. Damit ist eine besonders kostengünstige und schnelle Herstellung elektrischer Kontakte möglich.

## Patentansprüche

1. Elektrischer Kontakt mit einer auf einem Kontaktträger durch elektro-chemische Abscheidung gebildeten Edelmetall-Kontaktschicht, in der zur Verminderung der Verschweißneigung Kadmiumoxid-, Zinnoxid-, Zinkoxid- und/oder Nickeloxid-Teilchen eingelagert sind.

2. Verfahren zum Herstellen eines verschweißneigungsarmen elektrischen Kontaktes mit einer auf einen Kontaktträger aufgebrachten Edelmetall-Kontaktschicht,
- bei dem Kadmiumoxid-, Zinnoxid-, Zinkoxid- und/oder Nickeloxid-Teilchen in einem ein Edelmetall in zumindest teilweise dissoziierter Form enthaltenden Elektrolyten suspendiert werden und
- bei dem auf dem Kontaktträger durch elektro-chemische Abscheidung aus dem Elektrolyten die Edelmetall-Kontaktschicht gebildet wird, in deren Matrix zur Verminderung der Verschweißneigung die Kadmiumoxid-, Zinnoxid-, Zinkoxid- und/oder Nickeloxid-Teilchen beim Abscheidungsvorgang eingelagert werden.

3. Verfahren nach Anspruch 2,
**dadurch gekennzeichnet,** daß als Edelmetall Silber verwendet wird.

4. Verfahren nach Anspruch 2 oder 3,
**dadurch gekennzeichnet,** daß die Abscheidung so gesteuert wird, daß eine Kontaktschicht von 0,01 bis 1 mm Schichtdicke mit einem Gehalt von 4 bis 15 Gewichtsprozent Metalloxid gebildet wird.
